# EUROPÄISCHE PATENTSCHRIFT

(11) **EP 1 007 753 B1**
(45) Veröffentlichungstag und Bekanntmachung des Hinweises auf die Patenterteilung: **03.04.2002**
(21) Anmeldenummer: 99936366.6
(22) Anmeldetag: 31.05.1999
(51) Int. Cl.: C23C 10/30, C23C 10/58

(54) **VERFAHREN ZUM HERSTELLEN EINER HAFTSCHICHT FÜR EINE WÄRMEDÄMMSCHICHT**
METHOD FOR PRODUCING AN ADHESIVE LAYER FOR A HEAT INSULATING LAYER
PROCEDE POUR LA PRODUCTION D'UNE COUCHE ADHESIVE DESTINEE A UNE COUCHE CALORIFUGE

(30) Priorität: 03.06.1998 DE 19824792
(43) Veröffentlichungstag der Anmeldung: 14.06.2000
(73) Patentinhaber: MTU Aero Engines GmbH, 80995 München (DE)
(72) Erfinder: WYDRA, Gerhard, D-85764 Oberschlei heim (DE); THOMA, Martin, D-80804 München (DE); PILLHÖFER, Horst, D-85244 Röhrmoos (DE)
(74) Vertreter: Einsele, Rolf W.
(86) Internationale Anmeldenummer: DE9901598
(87) Internationale Veröffentlichungsnummer: WO9963126

(56) Entgegenhaltungen:
- EP-A- 0 048 083
- DE-A- 2 043 964
- DE-C- 4 226 272
- FR-A- 2 244 011
- FR-A- 2 397 468
- PATENT ABSTRACTS OF JAPAN vol. 008, no. 016 (M-270), 24. Januar 1984 (1984-01-24) & JP 58 177401 A (SUMITOMO KINZOKU KOGYO KK), 18. Oktober 1983 (1983-10-18)
- PATENT ABSTRACTS OF JAPAN vol. 009, no. 200 (C-298), 16. August 1985 (1985-08-16) & JP 60 067652 A (AJIA KOGYO KK), 18. April 1985 (1985-04-18)

## Beschreibung

Die Erfindung betrifft ein Verfahren zum Herstellen einer Haftschicht für eine Wär-medämmschicht, die auf ein Bauteil aufgebracht wird.

Thermisch oder mechanisch belastete Bauteile werden mit Schutzschichten, z.B. Verschleißschutzschichten oder Wärmedämmschichten versehen. Zwischen einer solchen äußeren Schicht und dem Bauteil wird im allgemeinen eine Haftschicht vorgesehen. Derartige Haftschichten müssen eine bestimmte Rauhigkeit und Oberflächentopographie zur Verklammerung mit der äußeren Schicht aufweisen.

Im Gasturbinenbau werden die Haftschichten z.B. bei thermisch hochbelasteten, metallischen Bauteilen, wie Turbinenschaufeln, zwischen dem Bauteil und einer Wärmedämmschicht vorgesehen. Derartige Wärmedämmschichten können aus einer Basis aus Zirkonoxid mit Zusätzen von Calcium- oder Magnesiumoxid bestehen. Die Haftschichten müssen neben der Rauhigkeit zur Verklammerung mit der äußeren Schutzschicht bzw. der Wärmedämmschicht oxidfrei und heißgaskorrosionsbeständig sein. Da in der Wärmedämmschicht und dem Werkstoff des metallischen Bauteils im allgemeinen unterschiedliche Wärmedehnungen auftreten, müssen diese darüberhinaus von der Haftschicht wenigstens teilweise ausgeglichen werden.

Als Haftschichten sind Diffusionsschichten, die Al, Cr oder Si enthalten, bekannt, welche mittels sog. Pulverpackverfahren oder Out of Pack-Verfahren hergestellt werden. Die Nachteile der mit diesen Verfahren hergestellten Diffusionsschichten bestehen in ihrer Sprödigkeit und den begrenzten Schichtdicken von bis ca. 100 µm.

Eine andere bekannte sog. Auflageschicht auf MCrAIY-Basis wird mittels Plasmaspritzen auf das Bauteil aufgespritzt oder mittels Verdampfen der Schichtbestandteile im Elektronenstrahl auf das Bauteil aufgedampft. Dabei werden Schich tdicken bis zu ca. 300 µm erzielt. Derartige Verfahren sind fertigungstechnisch sehr aufwendig und teuer. Weitere Nachteile bestehen darin, daß die Schichten auf geometrisch komplizierten Bauteilen nicht gleichmäßig aufzubringen sind, Streuungen in der Schichtzusammensetzung auftreten und die Schichtelemente beim Aufspritzen bzw. Aufdampfen oxidieren.

Aus der JP 55-82761 A ist es bekannt, heißen Gasen ausgesetzte Bauteile von, z.B. einer Gasturbine, zu schützen, indem zunächst mit einem Binder versehenes Ni-Pulver auf das Bauteil aufgebracht und wärmebehandelt wird, dann Cr durch chemische Gasphasenabscheidung oder Al durch ein Packverfahren eingebracht werden und schließlich Pt, Pd oder Rh abgeschieden und wärmebehandelt werden.

Die Aufgabe der vorliegenden Erfindung besteht darin, ein Verfahren zum Herstellen einer Schicht der eingangs beschriebenen Gattung zu schaffen, die mit dem fertigungstechnisch möglichst einfach und kostengünstig herzustellen ist.

Die Lösung der Aufgabe ist erfindungsgemäß durch die Schritte gekennzeichnet,
a) Herstellen eines Schlickers durch Mischen wenigstens eines der Elemente Cr, Ni oder Ce enthaltenden Pulvers mit einem Bindemittel,
b) Auftragen des Schlickers auf das Bauteil,
c) Trocknen des Schlickers bei Temperaturen von Raumtempeartur bis 300° C, und
d) Alitieren der Schlickerschicht, wobei das Verfahren so gesteuert wird, daß die Haftschicht eine Struktur mit einer Korngröße kleiner als 75 um und einem Hohlraumanteil von 0 bis 40% aufweist.

Der Vorteil des Verfahrens besteht darin, daß das mit einem Bindemittel gemischte Pulver auf einfache Weise auf das Bauteil unter Bildung einer Schicht aufgetragen werden kann, ohne daß vom Anlagenaufwand teure Verfahren wie das Plasmaspritzen oder das Elektronenstrahlaufdampfen erforderlich sind. Die mit diesem Verfahren hergestellten Schichten haben eine vergleichsweise feinkörnige Struktur mit einer Korngröße, die kleiner als 75 µm ist. Die Schicht weist einen Hohlraumanteil von 0 bis 40 % auf. Als Folge besitzt die Schicht eine verbesserte thermische Ermüdungsbeständigkeit sowie ein vorteilhaftes Ausdehnungsverhalten, das fehlertolerant gegenüber Rissen ist. Zudem sind Zusätze von Elementen, wie z.B. Y, gleich verteilt und nicht oxidiert.

In einer bevorzugten Ausgestaltung des Verfahrens wir der Schlicker mit einem Pulver aus MCrAIY bzw. einer MCrAIY-Legierung hergestellt, wobei M für wenigstens eines der Elemente Ni, Co, Pt oder Pd steht und anstelle von Y auch Hf oder Ce verwendet werden kann.

Bevorzugt liegt das Pulver mit einer Komgrößenverteilung von 5 bis 120 µm vor.

Das Auftragen des Schlickers auf das Bauteil erfolgt bevorzugt durch Spritzen, Pi n-seln oder Tauchen, wodurch sich das Verfahren fertigungstechnisch einfach und kostengünstig durchführen läßt. Durch diese Art des Auftragens lassen sich auf einfache Weise lokal begrenzte Schichten auch auf geometrisch komplizierten Bauteilen aufbringen. Zudem sind keine teuren und aufwendigen Spritz- und Verdampferanlagen erforderlich. Außerdem tritt anders als beim thermischen Spritzen oder dem Elektronenstrahlaufdampfen das Problem der Oxidation von Pulverpartikeln nicht auf.

Bevorzugt wird das Trocknen des Schlickers, der zusammen mit dem organischen oder anorganischen Bindemittel in einer Suspension vorliegt, über 0,5 - 4 Stunden durchgeführt, wobei sich eine Dauer von 1 - 2 Stunden als vorteilhaft erwiesen hat.

Bevorzugt ist ferner, daß die Schlickerschicht vor dem Alitieren bei Temperaturen von 750 bis 1200 °C in Argon oder Vakuum wärmebehandelt wird, wobei das Wärmebehandeln über 1 - 6 Stunden durchgeführt werden kann, um die Schlickerschicht mit dem Bauteil mittels Diffusion zu verbinden.

In einer bevorzugten Ausgestaltung des Verfahrens wird der abschließende Schritt Alitieren der Schlickerschicht bei Temperaturen zwischen 800 bis 1200 °C und einer Dauer von 1 - 12 Stunden durchgeführt. Das Alitieren dient zum Diffusionsverbinden und Kompaktieren der Schicht und wird in einem üblichen Verfahren, wie z.B. im Pulverpack-Verfahren, unter Einbringung von Al durchgeführt. Das Al diffundiert in die Schicht und in den Grundwerkstoff des Bauteils.

Ferner ist die Schicht bevorzugt eine Haftschicht, auf die eine Wärmedämmschicht als äußere Schicht bzw. Schutzschicht aufgebracht wird, was in üblicher Weise mittels Plasmaspritzen oder Elektronenstrahlaufdampfen erfolgen kann.

Im folgenden wird die Erfindung anhand einer Zeichnung unter Bezugnahme auf ein Beispiel näher erläutert. Es zeigt:
- Fig. 1: ein Schliffbild der Schicht vor dem Alitieren und
- Fig. 2: ein Schliffbild der Schicht nach dem Alitieren.

Bei der Herstellung einer Schicht wird zunächst zur Herstellung eines Schlickers ein MCrAlY-Pulver in einer Suspension mit einem üblichen anorganischen Bindemittel gemischt. Die Korngrößen der Pulverpartikel liegen zwischen 5 und 120 µm. Dabei bildet sich eine fließfähige, spritzbare Masse. Die Viskosität dieser Masse läßt sich z.B. durch die Korngröße der verwendeten Pulverpartikel beeinflussen. Das M steht für Nickel oder Kobalt oder eine Legierung der beiden Elemente. Der Anteil von Aluminium und Chrom wird so hoch wie möglich gewählt, um deren Schutzeffekt gegen Oxidation auszunutzen, der darauf beruht, das Chrom und Aluminium bei hohen Temperaturen als Schutzfilme dienende Oxide bilden.

Anschießend wird der Schlicker unter Bildung einer Schicht mit einem Pinsel auf ein metallisches Bauteil, wie eine Turbinenleitschaufel aus einer Nickelbasis-Legierung, aufgetragen. Die Dicke und lokale Ausbreitung der Schicht läßt sich bei dieser Art des Auftragens auf einfache Weise beeinflussen. Alternativ könnte das Auftragen z.B. auch mit einer Spritzpistole erfolgen.

Im nächsten Schritt wird der in einer Suspension vorliegende Schlicker bei Raumtemperatur über etwa 1,5 Stunden getrocknet.

Die getrocknete Schicht wird dann bei 1000 °C eine Stunde in Argon wärmebehandelt, um eine Verbindung der Schicht mit dem Werkstoff der Turbinenleitschaufel mittels Diffusion zu erzielen. Daran anschließend wird die Schicht bei etwa 1100 °C 4 Stunden lang mit einem üblichen Verfahren alitiert, um die Verbindung mit dem metallischen Bauteil mittels Diffusion zu verstärken und die Schicht zu kompaktieren. Dabei tritt Al in die Schicht und den Grundwerkstoff des metallischen Bauteils ein und sorgt so sowohl für eine feste Verbindung der Schicht mit dem Bauteil als auch für eine Verbindung der kugligen MCrAlY-Partikel untereinander. Zudem sintern die MCrAIY-Partikel untereinander wenigstens teilweise zusammen.

Fig. 1 zeigt eine auf ein metallisches Bauteil 1 aufgebrachte Schicht 2, die wärmebehandelt aber noch nicht alitiert worden ist. In der Schicht 2 ist die kuglige Struktur der MCrAlY-Partikel ebenso wie die dazwischen befindlichen Hohlräume deutlich zu erkennen.

In Fig. 2 ist das Bauteil 1 und die Schicht 2 nach dem Alitierungsschritt dargestellt. In der Schicht 2 liegen deutlich weniger Hohlräume vor. Zudem sind die kugligen MCrAlY-Partikel durch das Eindringen von Al in die Schicht und in den Grundwerkstoff des Bauteils 1 miteinander verbunden. Außerdem ist bei dem Alitierungsschritt ein Zusammensintern der MCrAlY-Partikel erfolgt.

Die so hergestellte Schicht weist eine deutlich verbesserte thermische Ermüdungsbeständigkeit im Vergleich zu auf herkömmliche Weise hergestellten (Haft-) Schichten auf. Zudem erfolgt keine Oxidbildung der Schicht. Darüberhinaus sind die Aktivelemente, wie Y, gleichmäßig verteilt und nicht oxidiert.

Die so hergestellte Schicht kann als Haftschicht eingesetzt werden, auf die abschließend eine Wärmedämmschicht durch Plasmaspritzen oder ein anderes übliches Verfahren aufgebracht wird. Die Schicht läßt sich zudem ohne weiteres als hochwertige Heißgaskorrosionsschicht einsetzen, ohne daß eine zusätzliche, äußere Schutzschicht aufzubringen ist. Die eigenschaften der korrosions- und oxidationsbeständigen Schicht lassen sich durch Verlängern des Alitierungsvorgangs variieren bzw. verbessern.

## Patentansprüche

1. Verfahren zum Herstellen einer Haftschicht für eine Wärmedämmschicht, die auf ein Bauteil aufgebracht wird, **gekennzeichnet durch** die Schritte
a) Herstellen eines Schlickers **durch** Mischen wenigstens eines der Elemente Cr, Ni oder Ce enthaltenden Pulvers mit einem Bindemittel,
b) Auftragen des Schlickers auf das Bauteil,
c) Trocknen des Schlickers bei Temperaturen von Raumtemperatur bis 300 °C, und
d) Alitieren der Schlickerschicht, wobei das Verfahren so gesteuert wird, daß die Haftschicht eine Struktur mit einer Korngröße kleiner als 75 µm und einem Hohlraumanteil von 0 bis 40% aufweist.

2. Verfahren nach Anspruch 1, **dadurch gekennzeichnet, daß** der Schlicker mit einem Pulver aus MCrAIY hergestellt wird.

3. Verfahren nach Anspruch 1 oder 2, **dadurch gekennzeichnet, daß** das Pulver mit einer Korngrößenverteilung von 5 bis 120 µm vorliegt.

4. Verfahren nach einem oder mehreren der vorherigen Ansprüche, **dadurch gekennzeichnet, daß** das Auftragen durch Spritzen, Pinseln oder Tauchen erfolgt.

5. Verfahren nach einem oder mehreren der vorhergehenden Ansprüche, **dadurch gekennzeichnet, daß** das Bauteil aus einer Legierung auf Nickel- oder Kobaltbasis besteht.

6. Verfahren nach einem oder mehreren der vorhergehenden Ansprüche, **dadurch gekennzeichnet, daß** das Trocknen über 0,5 - 4 Stunden durchgeführt wird.

7. Verfahren nach einem oder mehreren der vorherigen Ansprüche, **dadurch gekennzeichnet, daß** die Schlickerschicht vor dem Alitieren bei Temperaturen von 750 bis 1200 °C in Argon oder Vakuum wärmebehandelt wird.

8. Verfahren nach Anspruch 7, **dadurch gekennzeichnet, daß** das Wärmebehandeln über 1 - 6 Stunden durchgeführt wird.

9. Verfahren nach einem oder mehreren der vorhergehenden Ansprüche, **dadurch gekennzeichnet, daß** das Alitieren bei Temperaturen zwischen 800 bis 1200 °C und einer Dauer von 1 bis 12 Stunden durchgeführt wird.

## Claims

1. Method of producing a bonding layer for a heat-insulating coating applied to a component, **characterised by** steps in which
a) a slurry is produced by mixing a powder containing at least one of the elements Cr, Ni or Ce with a binding agent,
b) the slurry is applied to the component,
c) the slurry is dried at temperatures ranging from room temperature to 300°C and
d) the slurry coating is aluminized, the process being controlled so that the bonding layer has a structure with a grain size of less than 75 µm and a proportion of cavities of 0 to 40%.

2. Method as claimed in claim 1, **characterised in that** the slurry is made from a powder comprising MCrAlY.

3. Method as claimed in claim 1 or 2, **characterised in that** the powder has a grain size distribution of from 5 to 120 µm.

4. Method as claimed in one or more of the preceding claims, **characterised in that** application is by spraying, brushing or dipping.

5. Method as claimed in one of the preceding claims, **characterised in that** the component is made from an alloy with a nickel or cobalt base.

6. Method as claimed in one or more of the preceding claims, **characterised in that** drying takes place for 0.5 - 5 hours.

7. Method as claimed in one or more of the preceding claims, **characterised in that** the slurry coating is heat-treated at temperatures of from 750 to 1200°C prior to aluminising.

8. Method as claimed in claim 7, **characterised in that** the heat-treatment is conducted for 1 - 6 hours.

9. Method as claimed in one or more of the preceding claims, **characterised in that** aluminising takes place at temperatures of between 800 and 1200°C and lasts for a period of 1 to 12 hours.

## Revendications

1. Procédé pour fabriquer une couche adhésive pour une couche d'isolation thermique, qui est disposée sur un composant, **caractérisé par** les étapes suivantes
a) préparation d'une suspension par mélange d'une poudre contenant au moins l'un des éléments Cr, Ni ou Ce, avec un liant,
b) dépôt de la suspension sur le composant,
c) séchage de la suspension à des températures allant de la température ambiante jusqu'à 300°C, et
d) calorisation de la couche de suspension, le procédé étant réglé de telle sorte que la couche adhésive possède une structure ayant une taille de grains inférieure à 75 µm et un pourcentage de vide compris entre 0 et 40 %.

2. Procédé selon la revendication 1, **caractérisé en ce qu'**on prépara la suspension avec une poudre de MCrAlY.

3. Procédé selon la revendication 1 ou 2, **caractérisé en ce que** la poudre est présente avec une distribution granulométrique comprise entre 5 et 120 µm.

4. Procédé selon une ou plusieurs des revendications précédentes, **caractérisé en ce que** l'application s'effectue par projection, au pinceau ou par immersion.

5. Procédé selon une ou plusieurs des revendications précédentes, **caractérisé en ce que** le composant est constitué d'un alliage à base de nickel ou de cobalt.

6. Procédé selon une ou plusieurs des revendications précédentes, **caractérisé en ce que** le séchage est exécuté pendant 0,5-4 heures.

7. Procédé selon une ou plusieurs des revendications précédentes, **caractérisé en ce que** la couche de la suspension est soumise à un traitement thermique avant la calorisation, à des températures de 750 à 1200°C dans de l'argon ou sous vide.

8. Procédé selon la revendication 7, **caractérisé en ce que** le traitement thermique est exécuté pendant 1-6 heures.

9. Procédé selon une ou plusieurs des revendications précédentes, **caractérisé en ce que** la calorisation est exécutée à des températures comprises entre 800 et 1200°C pendant une durée comprise entre 1 et 12 heures.
